# EUROPÄISCHE PATENTSCHRIFT

(11) **EP 0 674 802 B1**
(45) Veröffentlichungstag und Bekanntmachung des Hinweises auf die Patenterteilung: **12.02.1997**
(21) Anmeldenummer: 94901764.4
(22) Anmeldetag: 16.12.1993
(51) Int. Cl.: H01C 7/13

(54) **WIDERSTANDSMATERIAL UND DARAUS HERGESTELLTER WIDERSTAND**
RESISTANCE MATERIAL AND RESISTOR MADE THEREOF
MATERIAU POUR RESISTANCES ET RESISTANCE PRODUITE AVEC CE MATERIAU

(30) Priorität: 16.12.1992 DE 4242368
(43) Veröffentlichungstag der Anmeldung: 04.10.1995
(73) Patentinhaber: Licentia Patent-Verwaltungs-GmbH, 60596 Frankfurt (DE)
(72) Erfinder: KISCHKEL, Helmut, D-26316 Varel (DE)
(74) Vertreter: Erbacher, Alfons, Dipl.-Ing.
(86) Internationale Anmeldenummer: DE9301203
(87) Internationale Veröffentlichungsnummer: WO9414172

(56) Entgegenhaltungen:
- EP-A- 0 040 391
- US-A- 5 030 386
- JOURNAL OF MATERIALS SCIENCE. MATERIALS IN ELECTRONICS Bd. 2 , 1991 , LONDON GB Seiten 79 - 88 KUTTY ET AL. 'Improved current limiters based on mixed-phase BaTiO3 ceramic semiconductors'
- PATENT ABSTRACTS OF JAPAN, Bd. 14, Nr. 564 (E-1013)14. Dezember 1990;& JP-A-02 244 602

## Beschreibung

Die Erfindung betrifft ein Widerstandsmaterial mit einem abhängig vom elektrischen Stromdurchfluß sich verändernden Widerstandsverhalten und einen unter Verwendung dieses Widerstandsmaterials hergestellten Widerstand.

Es sind sich selbst regulierende elektrische Widerstände bekannt, beispielsweise aus PATENT ABSTRACTS OF JAPAN vol. 14, no. 564 (E-1013) 14. Dezember 1990 & JP,A,02 244 602, die auf dem Prinzip des PCT-Widerstandsverhaltens basieren (PCT = positiver Temperatur Koeffizient). Bei dem bekannten Widerstand sind leitfähige Substanzen, z. B. Titan- oder Wolframcarbide, mit einem Metalloxid, z. B. Bariumtitanat-Pulver verschmolzen. Dabei sind die in das Metalloxid eingebetteten leitenden Teilchen untereinander nicht durchleitend verbunden, so daß alle Stoffe des Gemisches zur elektrischen Leitfähigkeit beitragen.

Derartige Widerstände erhöhen bei überschreitung eines bestimmten Betriebsstromes sprunghaft ihren Widerstandswert und eignen sich daher als strombegrenzende bzw. stromunterbrechende Bauteile. Die Funktion der sprunghaften Widerstandserhöhung wird zur Zeit in der Literatur als Resultat des Wärmeeinflusses auf das Widerstandsmaterial beschrieben.

Der Erfindung liegt die Aufgabe zugrunde, Widerstandsmaterialien zu entwickeln und nachzuweisen, welche abhängig vom elektrischen Stromdurchfluß selbstregulierend wirksam sind und bei einem vorbestimmten erhöhten Stromdurchfluß sprunghaft ihren spezifischen elektrischen Widerstand erhöhen, sowie die Herstellung von Widerständen unter Verwendung des erfindungsgemäßen Widerstandsmaterials, insbesondere als selbsttätig strombegrenzende oder stromunterbrechende Bauelemente zu schaffen.

Diese Aufgabe wird durch ein Widerstandsmaterial mit den Merkmalen des Anspruchs 1 sowie einen Widerstand mit den Merkmalen des Anspruchs 24 gelöst. Weiterbildungen und Ausgestaltungen der Erfindung sind in den übrigen Unteransprüchen angegeben.

Das erfindungsgemäße Widerstandsmaterial nutzt ein für den genannten Zweck bisher nicht erkanntes Stoffgemisch und unterliegt somit einem völlig neuartigen Prinzip. Bei dem Gemisch aus einem piezoelektrisch wirksamen Stoff und einem elektrisch leitfähigen Stoff handelt es sich um ein elektrisches Widerstandsmaterial, dessen spezifische Leitfähigkeit vor Ausführung seiner eigentlichen Funktion etwa dem 0,8 - fachen der spezifischen Leitfähigkeit des zu seiner Herstellung anteilig verwendeten Leitermaterials entspricht. Durch Minderung des Anteils an Leitermaterial im Stoffgemisch des Widerstandsmaterials lässt sich dessen spezifische Anfangsleitfähigkeit beliebig absenken. Wird das Widerstandsmaterial von Strom durchflossen,kommt es ab einer bestimmten Stromschwelle zur Ausführung der strombegrenzenden Eigenschaft, und die Leitfähigkeit bewegt sich bis zu einem Bereich, der für Isolatoren gilt. Die strombegrenzende Reaktionszeit liegt, abhängig von der Ausführungsform und Größe des Widerstandskörpers und insbesondere von der Kristallkorngröße der im Widerstandsmaterial anteilig enthaltenen piezoelektrischen Substanz, weit unterhalb 250 Microsekunden und geht bis in den Bereich unterhalb einer Nanosekunde. Bei einem aus dem erfindungsgemäßen Widerstandsmaterial hergestellten Widerstand handelt es sich um ein strombegrenzendes Bauelement, dessen Funktion von einem PTC-Verhalten unabhängig ist. Das Widerstandsmaterial arbeitet auch bei Erwärmung erfindungsgemäß bis nahe der Curie - Temperatur des zu seiner Herstellung anteilig verwendeten piezoelektrischen Stoffes.

Die Erfindung und die Funktion des besonderen Wirkungsprinzips wird nachstehend in Verbindung mit der Zeichnung näher erläutert.

Das Widerstandsmaterial besteht aus einem Stoff, der über piezoelektrische Eigenschaften verfügt, beispielsweise Bariumtitanat (IV) - Pulver, und einem leitfähigen Stoff, beispielsweise Kupfer - Pulver. Diese beiden Stoffe in Pulverform mit etwa gleicher Teilchengröße werden ungefähr im Verhältnis 1:1 gemischt und sodann zu einem Widerstandskörper geformt, und zwar durch Verdichtung. In einem solchen Widerstandskörper liegen die Teilchen der beiden Ausgangsstoffe so nebeneinander, daß die elektrisch leitfähigen Teilchen sich untereinander berühren und diese auch die piezoelektrisch wirksamen Teilchen teilweise oder ganz umschließen.

Eine solche Anordnung der Teilchen ist lediglich schematisch in der einzigen Figur gezeigt, wobei die flächenhafte statt der räumlichen Anordnung zur Erklärung des Funktionsprinzips nebensächlich ist.

Mit L sind elektrisch leitende Teilchen bezeichnet, die ein Teilchen mit piezoelektrischen Eigenschaften PZ umgeben. Fließt ein Strom I durch den Widerstandskörper, so entsteht ein Spannungsabfall Δ U entlang der leitenden Teilchen L über eine wirksame Mindestweglänge, die der streckenmäßigen Ausdehnung des benachbarten piezoelektrischen Kristallits PZ entspricht. Dieser Spannungsabfall erzeugt den reziproken piezoelektrischen Effekt im bezeichneten Kristallit PZ, wodurch ein mechanisch induzierter piezoelektrischer Effekt unter Ausbildung eines elektrischen Polarisationsfeldes hoher Feldstärke auftritt. Durch die Wirkung dieses Feldes in der Umgebung der Piezo-Kristallite PZ werden in den angrenzenden Leiterteilchen L Elektronen aus den inneren Schalen der Leiteratome in deren Valenzorbitale gehoben, womit eine Auffüllung des Leitfähigkeitsbandes einhergeht, sodaß ein Nichtleiter resultiert.

Der in dieser Erfindung vorgestellte Widerstand funktioniert also nach einem insgesamt neuartigen Mechanismus, der hier mit Elektro-Mechanischer-Feld - Mechanismus (EMF) bezeichnet sei; der Widerstand wird bei einem bestimmten Stromdurchfluß sprunghaft zum Nichtleiter und verfügt daher über besonders gute strombegrenzende Eigenschaften.

Nach Rücknahme der am hochohmig gewordenen Widerstandsmaterial anliegenden Spannung auf einen Wert, der dem Spannungsabfall am Widerstandsmaterial beim Betrieb vor Ausführung der strombegrenzenden Funktion entspricht, stellt sich der Ausgangszustand guter Leitfähigkeit nach Sekunden bis Minuten wieder ein. Während dieser Relaxationszeit findet im Widerstandsmaterial ein Ausgleich der Polarisationsladungen innerhalb der piezoelektrischen Kristallite statt.

Stoffe, die über piezoelektrische Eigenschaften verfügen, sind zum Beispiel Bariumtitanat (IV), Pb ZrO₃, Ba NbO₃ oder Pb SnO₃ ganz allgemein Ferroelektrika mit Perowskit-Struktur z.B. der Formel ABO₃ mit A = Pb, Ca, Ba und B = Ti, Zr, Nb, Sn, Ba₂LaRuO₆, KH₂PO₄, Quarz, Turmalin, ganz allgemein Kristalle oder in Stoffen befindliche Bereiche geordneter Molekül struktur die über kein Symmetriezentrum verfügen, z.B. Lithiumsulfat oder Ethylendiamintartrat, bzw. deren Gitter polare Achsen aufweist, teilkristalline Gläser, sowie Oxidkeramiken, deren kristalline Bereiche bei der Herstellung willkürlich verzerrt wurden z.B. eine Blei-Zirkonat-Titanat enthaltende Keramik. Stoffe mit elektrisch leitfähigen Partikeln sind zum Beispiel Metalle wie Kupfer Silber, Aluminium, Zinn, Blei oder Zinn/Blei- oder Kupfer/Zink-Logierung, intrinsisch leitfähige Polymere wie Polypyrrol, verkohlte Polymere wie Ruß und homologe Kohlenstoffaggregate. Weitere Beispiele sind n-dotiertes Metallo-Porphyrin, oligomeres oder polymeres Butylantimonid, und n-dotiertes Germanium. Die Stoffe werden gleichmäßig miteinander vermischt und unter Anwendung von Druck zu einem Körper verdichtet, oder zu einem Körper erschmolzen oder dazu versintert. Der Zusammenhalt kann auch unter Zusatz eines Binders bewirkt oder verstärkt werden, so daß ein Widerstandskörper entsteht, der mit zwei Elektroden versehen wird. Die Elektroden können dann vom Körper umschlossen sein oder ihn teilweise umschließen, oder permanent an diesen Körper gedrückt werden. Sie können weiterhin mit leitfähigem Klebstoff am Widerstandskörper befestigt oder durch anschmelzen damit verbunden sein. Auch durch zusammendrücken der Mischung in Pulverform können flächenhafte Elektroden über diese Mischung leitend verbunden werden. Auch können zwei Elektroden gemäß der vorgenannten Konfigurationen kapazitiv, d.h. über eine isolierende Schicht angeschlossen werden, sodaß über den Widerstand nur ein Wechselstrom fließen kann.

Die gewünschte Funktion des Widerstandes bezüglich Spannungs/Strom - Kennlinie und Verlustleistung ist durch das Mischungsverhältnis zwischen piezoelektrischem Material und elektrischem Leitermaterial, sowie deren jeweilige Kristallit- bzw. Teilchengrößen einstellbar. Im Falle der Druckverfestigung der Mischung ist die vorgenannte Funktion auch durch den Verfestigungsdruck, der in der Regel ein Zusammenfließen des Leitermaterials bewirkt, einzustellen.

Die vorliegende Erfindung läßt die Herstellung von selbsttätig strombegrenzenden bzw. stromunterbrechenden Bauteilen für voraussichtlich sämtliche der in der Elektroindustrie gefertigten Stromverbraucher zu. Die Anwendung des beschriebenen, neuartigen Wirkungsprinzips dürfte auch zur Herstellung aktiver Bauelemente bis zu höchsten Frequenzen dienen.

Auch die Herstellung eines Hochtemperatur-Supraleiters größer 20°C dürfte nach dem hier beschriebenen neuartigen (EMF) Prinzip, der Erzeugung in mikroskopischen Abständen aufeinanderfolgender starker Polarisationsfelder entlang eines Stromleiters, gelingen.

## Patentansprüche

1. Widerstandsmaterial mit einem abhängig vorn elektrischen Stromdurchfluß sich verändernden Widerstandsverhalten, aus einem Gemisch von zumindest zwei Stoffen, von denen der eine Stoff (PZ) über piezoelektrische Eigenschaften verfügt und der andere Stoff (L) elektrisch leitende Eigenschaften aufweist, dadurch gekennzeichnet, daß die Teilchen (L, PZ) der beiden Stoffe etwa gleiche Teilchengröße aufweisen sowie etwa im Verhältnis 1 : 1, wahlweise in Gegenwart eines verdichtenden Bindemittels, gemischt sind und die Teilchen (L, PZ) in dem Gemisch derart verdichtet sind, daß sie in der Weise verteilt nebeneinander vorliegen, daß sich die elektrisch leitenden Teilchen (L) untereinander berühren und damit allein über diese sich berührenden Teilchen (L) durch das Gemisch ein Strom fließt und diese Teilchen die piezoelektrisch wirksamen Teilchen (PZ) ganz oder teilweise umschließen. wobei die spezifische Leitfähigkeit des Gemisches etwa dem 0,8fachen der spezifischen Leitfähigkeit des zu seiner Herstellung anteilig verwendeten leitenden Stoffes (L) entspricht, und daß abhängig vom Stromdurchfluß jedoch temperaturunabhängig das Gemisch sprunghaft zum Nichtleiter wird.

2. Widerstandsmaterial nach Anspruch 1, dadurch gekennzeichnet, daß der Stoff mit den piezoelektrischen Eigenschaften (PZ) ein Titanat ist.

3. Widerstandsmaterial nach Anspruch 1, dadurch gekennzeichnet, daß der Stoff mit den piezoelektrischen Eigenschaften (PZ) ein Zirkonat ist.

4. Widerstandsmaterial nach Anspruch 1, dadurch gekennzeichnet, daß der Stoff mit den piezoelektrischen Eigenschaften (PZ) ein Niobat ist.

5. Widerstandsmaterial nach Anspruch 1, dadurch gekennzeichnet, daß der Stoff mit den piezoelektrischen Eigenschaften (PZ) ein Stannat ist.

6. Widerstandsmaterial nach Anspruch 1, dadurch gekennzeichnet, daß der Stoff mit den piezoelektrischen Eigenschaften (PZ) ein kristalliner Stoff mit Perowskit-Struktur ist.

7. Widerstandsmaterial nach Anspruch 1, dadurch gekennzeichnet, daß der Stoff mit den piezoelektrischen Eigenschaften (PZ) eine chemische Verbindung des Typs M^{II}₂M^{III}RuO₆ mit M^{II} = Element der 2.Hauptgruppe und M^{III} = Element der 3.Hauptgruppe des Periodensystems ist.

8. Widersfandsmaferial nach Anspruch 1, dadurch gekennzeichnet, daß der Stoff mit den piezoelektrischen Eigenschaften (PZ) polykristallin ist und dessen Kristalle oder Zonen mikroskopischer Fernordnung über kein Symmetriezentrum verfügen.

9. Widerstandsmaterial nach Anspruch 1, dadurch gekennzeichnet, daß der Stoff mit den piezoelektrischen Eigenschaften (PZ) ein natürliches oder synthetisches Mineral ist.

10. Widerstandsmaterial nach Anspruch 1, dadurch gekennzeichnet, daß der Stoff mit den piezoelektrischen Eigenschaften (PZ) eine Oxidkeramik ist.

11. Widerstandsmaterial nach Anspruch 1, dadurch gekennzeichnet, daß der Stoff mit den piezoelektrischen Eigenschaften (PZ) eine Oxidkeramik ist, der die piezoelektrischen Eigenschaften bei der Herstellung aufgeprägt wurden.

12. Widerstandsmaterial nach Anspruch 1, dadurch gekennzeichnet, daß der Stoff mit den piezoelektrischen Eigenschaften (PZ) ein Phosphat ist.

13. Widerstandsmaterial nach Anspruch 1, dadurch gekennzeichnet, daß der Stoff mit den piezoelektrischen Eigenschaften (PZ) ein Salz, dessen Kristalle über kein Symmetriezentrum verfügen, ist.

14. Widerstandsmaterial nach Anspruch 1, dadurch gekennzeichnet, daß der Stoff mit den piezoelektrischen Eigenschaften (PZ) kristallin ist und dessen Kristallgitter polare Achsen aufweist.

15. Widerstandsmaterial nach Anspruch 1, dadurch gekennzeichnet, daß der Stoff mit den piezoelektrischen Eigenschaffen (PZ) ein teilkristallines Glas mit einem kristallinen Anteil von mindestens 10% ist.

16. Widersandsmaterial nach einem der Ansprüche 1 bis 15 , dadurch gekennzeichnet, daß der Stoff mit den elektrisch leitenden Eigenschaften (L) ein Metall ist.

17. Widerstandsmaterial nach einem der AnsprUche 1 bis 15, dadurch gekennzeichnet daß der Stoff mit den elektrisch leitenden Eigenschaften (L) eine Metallegierung ist.

18. Widerstandsmaterial nach einem der AnsprUche 1 bis 15, dadurch gekennzeichnet, daß der Stoff mit den elektrisch leitenden Eigenschaften (L) eine n-dotierte organische Metallkomplexverbindung ist.

19. Widerstandsmaterial nach einem der AnsprUche 1 bis 15, dadurch gekennzeichnet, daß der Stoff mit den elektrisch leitenden Eigenschaften (L) eine metallorganische Verbindung ist.

20. Widerstandsmaterial nach einem der AnsprUche 1 bis 15, dadurch gekennzeichnet, daß der Stoff mit den elektrisch leitenden Eigenschaften (L) ein n-leitend dotierter Halbleiter ist.

21. Widerstandsmaterial nach einem der Ansprüche 1 bis 15, dadurch gekennzeichnet, daß der Stoff mit den elektrisch leitenden Eigenschaften (L) ein intrinsisch leitendes Polymer ist.

22. Widerstandsmaterial nach einem der Ansprüche 1 bis 15, dadurch gekennzeichnet, daß der Stoff mit den elektrisch leitenden Eigenschaften (L) ein verkohltes Polymer ist.

23. Widerstandsmaterial nach einem der Ansprüche 1 bis 15, dadurch gekennzeichnet, daß der Stoff mit den elektrisch leitenden Eigenschaften (L) ein Ruß oder Graphit, oder homologes molekulares Kohlenstoffaggregat oder leitfähiger Kohlenstoff ist.

24. Elektrischer Widerstand mit abhängig vom Stromdurchfluß sich sprunghaft änderndem Widerstandswert, gekennzeichnet durch die Verwendung des Widerstandsmaterials nach einem der Ansprüche 1 bis 23, in welchem die gleichmäßig durchmischten Stoffteilchen (PZ, L) zu einem Körper mit den Zusammenhalt des Widerstandsmaterials gewährleistender Festigkeit verbunden sind und der Körper seinerseits mit zwei Elektroden für den elektrischen Stromanschluß versehen ist.

25. Widerstand nach Anspruch 24, dadurch gekennzeichnet, daß die Stoffteilchen (PZ, L) des Widerstandsmaterials unter Anwendung von Druck zu einem Körper verdichtet sind.

26. Widerstand nach Anspruch 24, dadurch gekennzeichnet, daß die Stoffteilchen (PZ, L) des Widerstandsmaterials zu einem Körper erschmolzen sind.

27. Widerstand nach Anspruch 24, dadurch gekennzeichnet, daß die Stoffteilchen (PZ, L) des Widerstandsmaterials zu einem Körper versintert sind.

28. Widerstand nach Anspruch 24, dadurch gekennzeichnet, daß die Stoffteilchen (PZ, L) des Widerstandsmaterials unter Zusatz eines Bindemittels zusammengehalten oder in ihre Zusammenhalt verstärkt sind.

29. Widerstand nach Anspruch 24, dadurch gekennzeichnet, daß die Stoffteilchen (PZ, L) des Widerstandsmaterials zwischen zwei flächenhaften Elektroden, die federnd gegeneinander drücken, permanent zusammengedrückt werden.

30. Widerstand nach Anspruch 24, dadurch gekennzeichnet, daß die Stoffteilchen (PZ, L) des Widerstandsmaterials unter Zusatz eines Bindemittels und Anwendung von Druck zu einem Körper verdichtet sind.

## Claims

1. Resistance material with a resistance behaviour varying in dependence on electrical current throughflow and consisting of a mixture of at least two substances, of which the one substance (PZ) has piezoelectric properties and the other substance (L) has electrical conduction properties, characterised thereby, that the particles (L, PZ) of the two substances have approximately the same particle sizes and are mixed in about the ratio 1:1, selectably in the presence of a consolidating binding medium, and the particles (L, PZ) are consolidated in the mixture in such a way that they are present distributed adjacent to one another in the manner that the electrically conductive particles (L) are in contact amongst one another and thus a current flows through the mixture solely by way of these contacting particles (L), and these particles wholly or partly surround the piezoelectrically effective particles (PZ), wherein the specific conductivity of the mixture corresponds to about 0.8 times the specific conductivity of the conductive material (L) used as component for its manufacture and that the mixture abruptly becomes non-conductor in dependence on current throughflow but independently of temperature.

2. Resistance material according to claim 1, characterised thereby that the substance with the piezoelectric properties (PZ) is a titanate.

3. Resistance material according to claim 1, characterised thereby that the substance with the piezoelectric properties (PZ) is a zirconate.

4. Resistance material according to claim 1, characterised thereby that the substance with the piezoelectric properties (PZ) is a niobate.

5. Resistance material according to claim 1, characterised thereby that the substance with the piezoelectric properties (PZ) is a stannate.

6. Resistance material according to claim 1, characterised thereby that the substance with the piezoelectric properties (PZ) is a crystalline substance with perovskite structure.

7. Resistance material according to claim 1, characterised thereby that the substance with the piezoelectric properties (PZ) is a chemical compound of the type M^{II}₂ M^{III}Ru06, wherein M^{II} is an element of the 2nd principal group and M^{III} an element of the 3rd principal group of the periodic system.

8. Resistance material according to claim 1, characterised thereby that the substance with the piezoelectric properties (PZ) is polycrystalline and the crystals thereof or zones of microscopic long range order do not have a centre of symmetry.

9. Resistance material according to claim 1, characterised thereby that the substance with the piezoelectric properties (PZ) is a natural or synthetic mineral.

10. Resistance material according to claim 1, characterised thereby that the substance with the piezoelectric properties (PZ) is an oxide ceramic.

11. Resistance material according to claim 1, characterised thereby that the substance with the piezoelectric properties (PZ) is an oxide ceramic, on which the piezoelectric properties were imprinted during manufacture.

12. Resistance material according to claim 1, characterised thereby that the substance with the piezoelectric properties (PZ) is a phosphate.

13. Resistance material according to claim 1, characterised thereby that the substance with the piezoelectric properties (PZ) is a salt, the crystals of which do not have a centre of symmetry.

14. Resistance material according to claim 1, characterised thereby that the substance with the piezoelectric properties (PZ) is crystalline and the crystal lattice thereof has polar axes.

15. Resistance material according to claim 1, characterised thereby that the substance with the piezoelectric properties (PZ) is a partially crystalline glass with a crystalline component of at least 10%.

16. Resistance material according to one of claims 1 to 15, characterised thereby that the substance with the electrically conductive properties (L) is a metal.

17. Resistance material according to one of claims 1 to 15, characterised thereby that the substance with the electrically conductive properties (L) is a metal alloy.

18. Resistance material according to one of claims 1 to 15, characterised thereby that the substance with the electrically conductive properties (L) is an n-doped organic metal complex compound.

19. Resistance material according to one of claims 1 to 15, characterised thereby that the substance with the electrically conductive properties (L) is a metallo-organic compound.

20. Resistance material according to one of claims 1 to 15, characterised thereby that the substance with the electrically conductive properties (L) is an n-conductively-doped semiconductor.

21. Resistance material according to one of claims 1 to 15, characterised thereby that the substance with the electrically conductive properties (L) is an intrinsically conductive polymer.

22. Resistance material according to one of claims 1 to 15, characterised thereby that the substance with the electrically conductive properties (L) is a carbonised polymer.

23. Resistance material according to one of claims 1 to 15, characterised thereby that the substance with the electrically conductive properties (L) is a soot or graphite, or homologous molecular carbon aggregate or conductive carbon.

24. Electrical resistor with resistance value abruptly varying in dependence on current throughflow, characterised by use of the resistance material according to one of claims 1 to 23, in which the uniformly intermixed substance particles (PZ, L) are consolidated into a body with a strength ensuring cohesion of the resistance material and the body in turn is provided with two electrodes for the electrical current connection.

25. Resistor according to claim 24, characterised thereby that the substance particles (PZ, L) of the resistance material are consolidated into a body with use of pressure.

26. Resistor according to claim 24, characterised thereby that the substance particles (PZ, L) of the resistance material are fused into a body.

27. Resistor according to claim 24, characterised thereby that the substance particles (PZ, L) of the resistance material are sintered into a body.

28. Resistor according to claim 24, characterised thereby that the substance particles (PZ, L) of the resistance material are combined together or reinforced in their combination with addition of a binding medium.

29. Resistor according to claim 24, characterised thereby that the substance particles (PZ, L) of the resistance material are permanently pressed together between two areal electrodes which are resiliently urged against one another.

30. Resistor according to claim 24, characterised thereby that the substance particles (PZ, L) of the resistance material are consolidated into a body with addition of a binding medium and use of pressure.

## Revendications

1. Matériau pour résistance présentant un comportement de résistance qui se modifie en fonction du passage du courant électrique, constitué d'un mélange d'au moins deux substances dont la première substance (PZ) dispose de caractéristiques piézo-électriques et l'autre substance (L) présente des caractéristiques de conduction électrique, caractérisé en ce que les particules (L, PZ) des deux substances présentent à peu près la même dimension granulométrique et sont à peu près mélangées dans le rapport 1:1, éventuellement en présence d'un moyen de liaison par agglomération et que les particules (L, PZ) sont agglomérées dans le mélange de façon à se présenter les unes à côté des autres, réparties de façon que les particules (L) électriquement conductrices se touchent les unes les autres et qu'un courant ne puisse donc passer à travers le mélange que par ces particules (L) qui se touchent et que ces particules entourent, totalement ou partiellement, les particules (PZ) à activité piézo-électrique, la conductivité spécifique du mélange correspondant à peu près à 0,8 fois la conductivité spécifique de la substance conductrice (L) partiellement employée pour sa fabrication et par le fait qu'en fonction du passage du courant, mais indépendamment de la température, le mélange devient subitement non conducteur.

2. Matériau pour résistance selon la revendication 1, caractérisé par le fait que la substance présentant les caractéristiques piézo-électriques (PZ) est un titanate.

3. Matériau pour résistance selon la revendication 1, caractérisé par le fait que la substance présentant les caractéristiques piézo-électriques (PZ) est un zirconate.

4. Matériau pour résistance selon la revendication 1, caractérisé par le fait que la substance présentant les caractéristiques piézo-électriques (PZ) est un niobate.

5. Matériau pour résistance selon la revendication 1, caractérisé par le fait que la substance présentant les caractéristiques piézo-électriques (PZ) est un stannate.

6. Matériau pour résistance selon la revendication 1, caractérisé par le fait que la substance présentant les caractéristiques piézo-électriques (PZ) est une substance cristalline à structure de perowskite.

7. Matériau pour résistance selon la revendication 1, caractérisé par le fait que la substance présentant les caractéristiques piézo-électriques (PZ) est un composé chimique du type M$\frac{\text{II}}{\text{2}}$M^{III}RuO₆ avec M^{II} = élément du deuxième groupe principal et M^{III} = élément du troisième groupe principal du système périodique.

8. Matériau pour résistance selon la revendication 1, caractérisé par le fait que la substance présentant les caractéristiques piézo-électriques (PZ) est une substance polycristalline dont des cristaux ou des zones d'ordre à grande distance, à échelle microscopique, ne disposent pas de centre de symétrie.

9. Matériau pour résistance selon la revendication 1, caractérisé par le fait que la substance présentant les caractéristiques piézo-électriques (PZ) est un minéral naturel ou synthétique.

10. Matériau pour résistance selon la revendication 1, caractérisé par le fait que la substance présentant les caractéristiques piézo-électriques (PZ) est une céramique oxydée.

11. Matériau pour résistance selon la revendication 1, caractérisé par le fait que la substance présentant les caractéristiques piézo-électriques (PZ) est une céramique oxydée à laquelle les caractéristiques piézo-électriques ont été données lors de sa fabrication.

12. Matériau pour résistance selon la revendication 1, caractérisé par le fait que la substance présentant les caractéristiques piézo-électriques (PZ) est un phosphate.

13. Matériau pour résistance selon la revendication 1, caractérisé par le fait que la substance présentant les caractéristiques piézo-électriques (PZ) est un sel dont les cristaux ne disposent pas de centre de symétrie.

14. Matériau pour résistance selon la revendication 1, caractérisé par le fait que la substance présentant les caractéristiques piézo-électriques (PZ) est une substance cristalline dont le réseau cristallin présente des axes polaires.

15. Matériau pour résistance selon la revendication 1, caractérisé par le fait que la substance présentant les caractéristiques piézo-électriques (PZ) est un verre partiellement cristallin présentant une proportion cristalline d'au moins 10%.

16. Matériau pour résistance selon l'une des revendications 1 à 15, caractérisé par le fait que la substance présentant les caractéristiques de conduction électrique (L) est un métal.

17. Matériau pour résistance selon l'une des revendications 1 à 15, caractérisé par le fait que la substance présentant les caractéristiques de conduction électrique (L) est un alliage métallique.

18. Matériau pour résistance selon l'une des revendications 1 à 15, caractérisé par le fait que la substance présentant les caractéristiques de conduction électrique (L) est un composé organique à complexes métallifères dopé N.

19. Matériau pour résistance selon l'une des revendications 1 à 15, caractérisé par le fait que la substance présentant les caractéristiques de conduction électrique (L) est un composé organo-métallique.

20. Matériau pour résistance selon l'une des revendications 1 à 15, caractérisé par le fait que la substance présentant les caractéristiques de conduction électrique (L) est un semi-conducteur dopé à conductivité de type N.

21. Matériau pour résistance selon l'une des revendications 1 à 15, caractérisé par le fait que la substance présentant les caractéristiques de conduction électrique (L) est un polymère à conductibilité intrinsèque.

22. Matériau pour résistance selon l'une des revendications 1 à 15, caractérisé par le fait que la substance présentant les caractéristiques de conduction électrique (L) est un polymère carbonisé.

23. Matériau pour résistance selon l'une des revendications 1 à 15, caractérisé par le fait que la substance présentant les caractéristiques de conduction électrique (L) est un noir de fumée ou un graphite ou un agrégat de carbone moléculaire homologue ou un carbone conducteur.

24. Résistance électrique dont la valeur de la résistance se modifie brutalement en fonction du passage du courant, caractérisée par l'emploi du matériau pour résistance conforme à l'une des revendications 1 à 23, dans lequel les particules de substances (PZ, L), mélangées à fond et régulièrement sont réunies pour donner un corps présentant une fermeté garantissant la cohésion du matériau pour résistance et dans lequel le corps, de son côté, est muni de deux électrodes pour le raccordement du courant électrique.

25. Résistance selon la revendication 24, caractérisée par le fait que l'on compacte les particules de substances (PZ, L) du matériau pour résistance, en employant la pression, pour donner un corps.

26. Résistance selon la revendication 24, caractérisée par le fait que l'on fait fondre les particules de substances (PZ, L) du matériau pour résistance pour donner un corps.

27. Résistance selon la revendication 24, caractérisée par le fait que l'on fritte les particules de substances (PZ, L) du matériau pour résistance pour donner un corps.

28. Résistance selon la revendication 24, caractérisée par le fait que l'on rend cohérentes les particules de substances (PZ, L) du matériau pour résistance, ou que l'on renforce leur cohésion, en ajoutant un liant.

29. Résistance selon la revendication 24, caractérisée par le fait que l'on comprime de façon permanente les particules de substances (PZ, L) du matériau pour résistance entre deux électrodes plates qui s'appuient élastiquement l'une contre l'autre.

30. Résistance selon la revendication 24, caractérisée par le fait que l'on compacte les particules de substances (PZ, L) du matériau pour résistance, en ajoutant un liant et en employant la pression, pour donner un corps.
